# FASCICULE DE BREVET EUROPEEN

(11) **EP 2 653 278 B1**
(45) Date de publication et mention de la délivrance du brevet: **15.07.2015**
(21) Numéro de dépôt: 13305498.1
(22) Date de dépôt: 17.04.2013
(51) Int. Cl.: B27K 3/16, B27K 3/02, B27K 3/32

(54) **Composition protectrice**
Schutzzusammensetzung
Protective composition

(30) Priorité: 18.04.2012 FR 1253576; 21.08.2012 FR 1257908
(43) Date de publication de la demande: 23.10.2013
(73) Titulaire: ADPTCF Agence de Distribution De Produits de Traitements Contre le Feu, 75016 Paris (FR)
(72) Inventeur: BIJON, ROLAND, 17000 SAINTES (FR)
(74) Mandataire: Mazabraud, Xavier

(56) Documents cités:
- US-A1- 2005 234 212
- US-A1- 2007 037 001
- US-A1- 2007 044 911
- US-A1- 2010 104 873

## Description

L'invention se situe dans le domaine des compositions et procédés de traitement de supports utilisés en bâtiment, notamment des matériaux hydrophiles, notamment des traitements visant à protéger le bois ou les végétaux soumis aux intempéries. Ils s'appliquent notamment aux traitements ignifugeants des bois et végétaux de construction de tous types.

Le bois et plus généralement les matériaux végétaux utilisés en extérieur dans les constructions, donc soumis aux intempéries, nécessitent une protection contre l'eau et les UV. En effet, le bois est un matériau hydrophile qui absorbe l'eau de pluie, à des degrés divers selon les essences, et qui sèche à la sécheresse (phénomène d'hygroscopicité). L'humidité elle-même et cette alternance d'humidité et de sécheresse a tendance à dégrader le bois. De plus, lorsque le bois rend l'eau qu'il avait absorbée, il relargue des produits protecteurs qui avaient pu lui être incorporés. C'est particulièrement le cas des produits ignifugeants incorporés au matériau.

Diverses compositions ignifugeantes existent dans le but d'améliorer la tenue au feu et à la chaleur de matériaux bois et dérivés du bois, ou plus généralement de matériaux hydrophiles, qui entrent dans la composition des structures de bâtiments ou en revêtement extérieur. Ces compositions sont absorbées par le matériau et ont pour effet de retarder la propagation de la flamme dans le matériau. La demande FR 2 946 053 déposée par la Demanderesse décrit par exemple une composition ignifugeante innovante.

Ces compositions sont efficaces pour les bois intérieurs, par exemple la charpente, mais ont l'inconvénient de voir leur efficacité disparaître progressivement par délavage lorsque le matériau se situe à l'extérieur du bâtiment et se trouve soumis aux intempéries.

La peinture et le vernis procurent une certaine protection, mais la couche de peinture ou de vernis, composée essentiellement de résines et d'un liant, est inflammable.

Il existe donc un besoin pour une composition qui protège le bois ou les matériaux végétaux exposés aux intempéries et qui procure également une protection contre l'incendie et une maîtrise de la Masse Combustible Mobilisable (MCM).

A cet effet, l'invention propose une composition destinée à être appliquée sur un support pour le protéger des intempéries, pouvant comprendre au moins :
- un produit destiné à former un revêtement sur ledit support,
- un retardant feu.

Comme il sera détaillé plus loin, cette composition peut se présenter, en vue de son application, soit sous forme fluide (liquide ou pâteuse), soit sous forme pulvérulente.

Le produit de revêtement protège le support, mais une fois appliqué et sec, il peut être inflammable, notamment s'il comprend une résine. Le retardant feu limite cette inflammabilité.

Les supports visés par l'invention sont de préférence mais pas uniquement des matériaux hydrophiles tels que des matériaux végétaux, bois et autres matériaux en fibres végétales. Ces matériaux ont avantageusement fait l'objet, au préalable, d'une imprégnation ignifuge ayant une base à faible hygroscopicité vis-à-vis des variations d'humidité.

Avantageusement, le retardant feu peut être un retardant minéral.

L'avantage d'un retardant feu minéral est qu'il absorbe une partie de la chaleur engendrée par le feu sans participer ni à la propagation du feu ni à la dégradation du support par le feu.

Avantageusement, le produit de revêtement peut être une solution hydrofuge.

Une solution hydrofuge appliquée sur un matériau hydrophile rend ce matériau hydrophobe. En conséquence, les produits ignifuges dont il a été imprégné ne seront pas délavés par les intempéries.

Avantageusement, la solution hydrofuge peut comprendre une résine synthétique.

Les résines synthétiques sont dérivées des hydrocarbures, par exemple les résines acryliques, les résines cétoniques, les polyuréthanes, les aminoplastes. Les résines acryliques présentent de nombreux avantages, notamment celui d'accepter l'eau comme solvant.

Avantageusement, la composition protectrice peut comprendre en outre un pigment.

Une pigmentation permet d'atténuer les effets d'efflorescence ou de faïençage et, particulièrement à l'aide d'un pigment brun, de protéger le matériau contre les agressions UV.

De façon alternative, le produit de revêtement peut être un revêtement filmogène.

On entend par revêtement filmogène tout revêtement qui forme un film protecteur sur le support sur lequel il est déposé, tel qu'une peinture ou un vernis, quelle que soit la nature du solvant, eau ou solvant organique, et quelle que soit la forme sous laquelle il se présente en vue de son dépôt, liquide, pâteuse ou en poudre.

Les peintures sont constituées des principaux éléments suivants :
- Un liant (résine, durcisseur),
- Un/des solvant(s),
- Un/des pigment(s),
- Une/des charge(s),
- Un/des additif(s).

Sont ainsi visées notamment les peintures acryliques.

Les peintures et les vernis forment après séchage ou réticulation un film mince, adhérent et résistant, qui procure une certaine protection aux intempéries aux supports sur lesquelles ils sont appliquées. De ce fait ils contribuent également à la conservation des produits ignifuges dont le matériau support a été imprégné.

Les peintures en poudre présentent un cas particulier. Ces peintures sont appliquées sous forme pulvérulente et nécessitent une étape de durcissement par passage dans un four ou aux UV. Dans le cas d'un passage au four, la température de cuisson est d'environ 180°C, ce qui est compatible avec le retardant feu introduit dans la composition, qui commence à se dégrader à 240°C.

Les peintures en poudre sont principalement appliquées sur des supports métalliques, mais elles peuvent également être appliquées sur un support bois, notamment dans le cadre d'un durcissement aux UV.

L'invention porte également sur un premier procédé de préparation d'une composition protectrice selon l'invention, pouvant comporter les étapes consistant à :
- ajouter un retardant feu dans un produit de revêtement,
- mélanger.

Comme indiqué plus haut, le produit de revêtement peut être une composition hydrofuge ou un revêtement filmogène tel qu'une peinture ou un vernis, qu'il se présente sous forme liquide ou pâteuse.

Le retardant feu pouvant se présenter sous la forme d'une poudre très fine, l'étape de mélange est délicate. Le temps de mélange est fonction de la quantité préparée en une fois. De façon générale, plus la quantité préparée est importante, plus le temps de mélange doit être élevé.

De façon alternative, un deuxième procédé de préparation d'une composition protectrice selon l'invention peut comporter les étapes consistant à :
- ajouter un retardant feu dans un volume de premier solvant,
- mélanger,
- ajouter le mélange dans un produit de revêtement dont le solvant est compatible avec ou identique au premier solvant.

Dans le cas d'une peinture acrylique, le solvant commun sera bien évidemment de l'eau, de préférence déminéralisée. Dans le cas d'une peinture à solvant organique, le premier solvant et le solvant de la peinture devront être compatibles ; le premier solvant sera par exemple du white spirit.

Le volume de premier solvant doit pouvoir ensuite être ajouté au produit de revêtement sans dénaturer ce produit, il ne doit donc pas être excessif, par exemple inférieur ou égal à 10% du volume initial de produit de revêtement à traiter.

Les deux procédés précédents peuvent être combinés. Ainsi, si dans le deuxième procédé le volume de premier solvant est insuffisant pour absorber le retardant feu, un troisième procédé peut comporter les étapes consistant à :
- ajouter une première quantité de retardant feu dans un volume de premier solvant,
- mélanger,
- ajouter le mélange dans un produit de revêtement dont le solvant est compatible avec ou identique au premier solvant,
- ajouter une seconde quantité de retardant feu dans ledit produit de revêtement,
- mélanger.

Il est important dans ce cas que l'opération de mélange du produit de revêtement soit continue.

Dans tous les cas, une durée de brassage de deux heures au minimum est recommandée.

Les peintures en poudre peuvent être concernées par ces procédés de deux façons :
- Soit le mélange intervient dans une phase amont de préparation de la peinture, dans laquelle on fabrique une pâte à laquelle on incorpore le retardant feu, cette pâte étant ensuite transformée en film, qui est réduit en écailles, lesdites écailles étant broyées pour former la peinture en poudre,
- Soit le mélange intervient entre poudres, celle du retardant feu d'une part et celle de la peinture d'autre part.

Avantageusement, le procédé peut comporter l'étape consistant à :
- ajouter un pigment,
- mélanger.

Le pigment est avantageusement ajouté après le mélange du retardant feu dans la composition protectrice, mais il peut être ajouté avant ou en même temps. Le pigment se présente lui aussi sous la forme d'une poudre très fine, son mélange est également délicat. Une durée de brassage de deux heures au minimum est recommandée.

Avantageusement, lors des étapes de mélange, on utilise un mélangeur comportant au moins un premier et un second agitateurs tournant en sens contraire de façon à obtenir un mélange homogène.

L'objectif est de créer au sein du mélange des turbulences et du cisaillement de façon à bien homogénéiser le mélange.

L'invention porte également sur un procédé de protection d'un support pouvant comporter l'étape consistant à :
- appliquer une composition protectrice selon l'invention.

Dans le cas d'un matériau support comportant un matériau hydrophile, ce matériau aura avantageusement au préalable été imprégné d'une composition ignifugeante.

Cependant, les compositions ignifugeantes peuvent contenir un mouillant incompatible avec la composition protectrice selon l'invention. Il convient dans ce cas d'attendre que le matériau soit stabilisé avant application de la composition protectrice, c'est à dire, dans le cas d'un matériau végétal, qu'il ait retrouvé son taux d'humidité relative normale pour sa structure et son essence.

De plus, si la composition protectrice est filmogène, telle qu'une peinture ou un vernis, il conviendra de ne pas utiliser d'adjuvant mouillant dans la composition ignifugeante.

L'état de la technique comprend les documents :
- US 2007/037001
- US 2007/044911
- US 2010/104873
- US 2005/234212

### Description détaillée

Dans une réalisation particulière de l'invention, le produit de revêtement comporte une solution hydrofuge qui est une composition connue sous le nom de Coating Aqua/H-Wood™. Il s'agit d'une composition à base acrylique, comportant en outre des ions hydronium H₃O⁺, du chlorure d'ammonium et au plus 2 % de chlorure de benzyldiméthyle. La teneur en solvant eau est de 3 %. Le solvant étant aqueux, cette solution pénètre dans les matériaux végétaux.

Le pH de cette composition est sensiblement égal à 8 à la température de 20°C. Sa masse volumique est proche de 996 g/l (méthode DIN 53217).

Cette composition est prévue selon deux formulations :
- dans une première formulation destinée au bois massifs (résineux, feuillus, exotiques, tropicaux) ou dérivés (contreplaqué, panneaux 3 ou 5 plis, panneaux contrecollés...), la teneur en acrylonitrile polymérisé est d'environ 49,7 %,
- dans une seconde formulation destinée aux végétaux, par exemple les toitures recouvertes de fibres végétales (roseaux ou chaume Alamus, feuilles de Pandanus, fibres de riz, palmes de cocotier...), la teneur en acrylonitrile polymérisé est d'environ 52 %.

Cette composition peut être appliquée selon l'une des trois méthodes suivantes :
- par trempage dans un bac, avec ou sans pression,
- par pulvérisation, par exemple à l'aide d'un pistolet à peinture,
- en ligne dans une cabine munie de plusieurs buses.

Cette composition hydrofuge protège en elle-même le bois contre les agressions. Mais avantageusement, elle peut être additionnée d'un retardant feu selon les proportions suivantes :
- de façon générale, de 60 à 80 % en poids de la solution hydrofuge et de 20 à 40 % de retardant feu,
- dans une application aux bois et dérivés : de 73 à 78 % en poids de la solution hydrofuge et de 22 à 27 % en poids de retardant feu,
- dans une application aux végétaux : de 65 à 71 % en poids de la solution hydrofuge et de 29 à 35 % en poids de retardant feu.

La quantité de retardant feu a un effet sur la densité des fumées : plus la composition est chargée en retardant, moins les fumées sont denses et opaques.

Le retardant feu peut être un mélange de minéraux, par exemple :
- huntite, de formule Mg₃Ca(CO₃)₄,
- hydromagnésite, de formule générale Mgₓ(CO₃)_{y}(OH)₂, zH₂O, dans laquelle x = 4 ou 5, y = 3 ou 4 et z = 3 ou 4,
- gibbsite, de formule générale Al(OH)₃.

Ces minéraux ont la propriété d'absorber une grande quantité de chaleur en se décomposant de façon endothermique sous l'effet de la chaleur, en dégageant de l'eau et du gaz carbonique, qui ne participent donc pas à l'entretien du feu.

Dans une réalisation particulière de l'invention, le retardant feu peut être un produit connu sous le nom de Security Fire LH 15™, dont la masse volumique est d'environ 260 kg/m³.

La composition ainsi préparée est sensiblement incolore. Il est avantageux de la colorer. Le colorant est avantageusement un pigment brun, ou d'une autre couleur, l'important étant qu'il ne participe pas au feu, de préférence un pigment minéral. Ce pigment protège les matériaux contre les UV.

La composition peut être proposée avec plusieurs dosages de ce pigment, notamment entre 0,20 et 1,0 gramme de pigment par litre de composition. Du dosage de pigment dépendra bien sûr la couleur que l'on souhaite obtenir.

L'invention porte également sur un procédé de préparation de la composition protectrice. Les étapes de mélange sont délicates car les produits en poudre fine (retardant feu, pigment) ne s'incorporent pas facilement à la solution hydrofuge.

Les temps de mélange optimums sont sensiblement proportionnels à la quantité préparée ; à titre d'exemple, pour une préparation de 1 000 litres :
- le temps de mélange du retardant feu est quatre heure ± 15 minutes,
- le temps de mélange du pigment est d'une heure 30 minutes ± 15 minutes.

La température au moment du mélange ne doit pas dépasser 19°C.

Avantageusement, lors des étapes de mélange, on utilise un mélangeur pouvant comporter :
- une turbine à ailettes à sa base,
- une turbine à hélices en partie supérieure, de diamètre supérieur à celui de la turbine à ailettes,
- la vitesse de rotation de la turbine à ailettes étant supérieure à celles de la turbine à hélices.

Il convient en effet de provoquer de fortes turbulences et des cisaillements dans la solution pour éviter les agglomérations ou « grumeaux » de matériau retardant feu et de pigment dans la solution hydrofuge. Cette disposition des turbines, leur conformation et leurs vitesses de rotation permet d'obtenir un mélange optimum. La turbine à hélices peut comporter plusieurs étages.

La vitesse de rotation de la turbine à ailettes est avantageusement comprise entre 600 et 1 800 tours/minute, de préférence entre 650 et 800 tours/minute, et celle de la turbine à hélices comprise entre 400 et 1 000 tours/minute, de préférence entre 450 et 650 tours/minute.

Après avoir appliqué la composition protectrice, il est avantageux d'égaliser ou lisser par exemple en passant un rouleau en mousse pour obtenir un aspect correct. Pour une application de cette solution sur machine en ligne, il est recommandé, après la cabine de pulvérisation, d'utiliser un cylindre recouvert d'une matière de type élastomère ayant une dureté de 30 à 35 Shore A pour égaliser ou lisser. La pression exercée par ce cylindre ne doit pas être accentuée par une augmentation de tension à l'écrasement.

Dans une autre réalisation particulière de l'invention, le produit de revêtement comporte un revêtement filmogène tel qu'une peinture ou un vernis. Le procédé de préparation de la composition protectrice démarre par la mise en agitation de la peinture ou du vernis pendant environ 15 minutes de façon à bien l'homogénéiser.

On incorpore ensuite le retardant feu, par exemple Security Fire LH 15™ déjà mentionné, en déposant délicatement la poudre dans la peinture ou le vernis en ne cessant d'agiter et en veillant à son bon dispersement dans la peinture.

Avantageusement la composition protectrice comprend :
- de 80 à 90 % en poids de revêtement filmogène,
- de 10 à 20 % en poids du retardant feu, de préférence entre 11 et 17 %.

La proportion de retardant feu à incorporer dépend du résultat souhaité en ce qui concerne l'opacité des fumées en cas d'incendie. Elle est généralement comprise entre 11 et 17% en poids. Après incorporation complète, on continue l'agitation pendant environ une heure.

Comme précédemment, il est recommandé d'utiliser un agitateur équipé de plusieurs pales sur plusieurs niveaux, par exemple une turbine supérieure à hélice et une turbine inférieure à ailettes, tournant en sens opposés.

Il est recommandé que la température au moment du mélange ne dépasse pas 14°C.

Une variante du procédé de fabrication, applicable à tout produit de revêtement liquide ou pâteux, comporte une étape préalable de mélange de retardant feu dans un solvant. Une solution hydrofuge, une peinture (sauf dans le cas d'une peinture sous forme pulvérulente) ou un vernis comporte un solvant, et le produit de revêtement peut accepter une certaine proportion de solvant sans devenir trop liquide pour être utilisable, généralement environ 10% en poids. Dans cette variante, on commence par introduire la quantité de retardant feu souhaitée dans un volume de solvant, avec les même précautions que précédemment. Le solvant sera bien sûr identique ou compatible avec le solvant du produit de revêtement.

Une fois le retardant feu incorporé dans le solvant, on ajoute le mélange au produit de revêtement qui aura été mis en agitation au préalable. Puis on agite pendant environ deux heures.

Si le volume de solvant qui peut être ajouté au produit de recouvrement est trop faible pour absorber toute la quantité de retardant feu prévue, on peut procéder en trois étapes :
- Incorporer une première quantité de retardant feu dans le volume de solvant,
- Ajouter ce mélange au produit de revêtement en cours d'agitation,
- Incorporer le reste de retardant feu au produit de revêtement.

Il est important de ne pas cesser l'agitation du produit de revêtement.

## Revendications

1. Composition destinée à être appliquée sur un support composé de matériaux hydrophiles tels que des matériaux végétaux, bois et autres matériaux en fibres végétales pour le protéger des intempéries et du feu, comprenant au moins :
- une solution hydrofuge destinée à former un revêtement sur ledit support,
- un retardant feu,
**caractérisée en ce qu'**elle comprend :
- de 60 à 80 % en poids de la solution hydrofuge,
- de 20 à 40 % en poids du retardant feu,
de préférence de 73 à 78 % en poids de la solution hydrofuge et de 22 à 27 % en poids du retardant feu,
ou de préférence de 65 à 71 % en poids de la solution hydrofuge et de 29 à 35 % en poids du retardant feu.

2. Composition protectrice selon la revendication 1,
**caractérisée en ce que** ledit retardant feu est un retardant minéral.

3. Composition protectrice selon l'une des revendications 1 ou 2,
**caractérisée en ce que** ledit retardant feu comprend au moins l'un des minéraux suivants :
- Huntite,
- Hydromagnésite,
- Gibbsite.

4. Composition protectrice selon l'une des revendications 1 à 3,
caractérisée en ce ladite solution hydrofuge comprend une résine synthétique.

5. Composition protectrice selon l'une des revendications 1 à 4,
**caractérisée en ce qu'**elle comprend en outre de 0,20 à 1,0 g/litre de pigment.

6. Procédé de préparation de la composition protectrice selon l'une des revendications 1 à 5,
comportant les étapes consistant à :
- ajouter un retardant feu dans un volume de premier solvant,
- mélanger,
- ajouter le mélange dans un produit de revêtement dont le solvant est compatible avec ou identique au premier solvant,
**caractérisé en ce que** lors de l'étape de mélange on utilise un mélangeur comportant au moins un premier et un second agitateurs tournant en sens contraire.

7. Procédé de préparation de la composition protectrice selon l'une des revendications 1 à 5,
comportant les étapes consistant à :
- ajouter une première quantité de retardant feu dans un volume de premier solvant,
- mélanger,
- ajouter le mélange dans un produit de revêtement dont le solvant est compatible avec ou identique au premier solvant,
- ajouter une seconde quantité de retardant feu dans ledit produit de revêtement,
- mélanger,
**caractérisé en ce que** lors des étapes de mélange on utilise un mélangeur comportant au moins un premier et un second agitateurs tournant en sens contraire.

8. Procédé de préparation selon l'une des revendications 6 ou 7,
**caractérisé en ce que** :
- ledit premier agitateur est une turbine à ailettes située à la base dudit mélangeur,
- ledit second agitateur est une turbine à hélices située en partie supérieure dudit mélangeur, de diamètre supérieur à celui de la turbine à ailettes,
- la vitesse de rotation de la turbine à ailettes étant supérieure à celles de la turbine à hélices.

9. Procédé de préparation selon la revendication 8,
**caractérisé en ce que** la vitesse de rotation de la turbine à ailettes est comprise entre 600 et 1 800 tours/minute, de préférence entre 650 et 800 tours/minute, et celle de la turbine à hélices comprise entre 400 et 1 000 tours/minute, de préférence entre 450 et 650 tours/minute.

## Patentansprüche

1. Zusammensetzung, die zum Auftragen auf einen Träger bestimmt ist, bestehend aus hydrophilen Materialien, wie pflanzlichen Materialien, Holz und anderen Materialien aus Pflanzenfasern, um ihn vor Witterungseinflüssen und Feuer zu schützen,
mindestens umfassend:
- eine hydrophobe Lösung, die zum Bilden eines Überzugs auf dem Träger bestimmt ist,
- einen Flammhemmer,
**dadurch gekennzeichnet, dass** sie folgendes umfasst:
- von 60 bis 80 Gew.-% der hydrophoben Lösung,
- von 20 bis 40 Gew.-% des Flammhemmers,
vorzugsweise von 73 bis 78 Gew.-% der hydrophoben Lösung und von 22 bis 27 Gew.-% des Flammhemmers,
oder vorzugsweise von 65 bis 71 Gew.-% der hydrophoben Lösung und von 29 bis 35 Gew.-% des Flammhemmers.

2. Schutzzusammensetzung nach Anspruch 1,
**dadurch gekennzeichnet, dass** der Flammhemmer ein mineralischer Hemmer ist.

3. Schutzzusammensetzung nach einem der Ansprüche 1 oder 2,
**dadurch gekennzeichnet, dass** der Flammhemmer mindestens eines der folgenden Mineralien umfasst:
- Huntit,
- Hydromagnesit,
- Gibbsit.

4. Schutzzusammensetzung nach einem der Ansprüche 1 bis 3,
**dadurch gekennzeichnet, dass** die hydrophobe Lösung ein synthetisches Harz umfasst.

5. Schutzzusammensetzung nach einem der Ansprüche 1 bis 4,
**dadurch gekennzeichnet, dass** sie weiterhin von 20,0 bis 1,0 g/l Pigment umfasst.

6. Verfahren zur Herstellung der Schutzzusammensetzung nach einem der Ansprüche 1 bis 5, umfassend die folgenden Schritte:
- Hinzufügen eines Flammhemmers in ein Volumen von erstem Lösungsmittel,
- Mischen,
- Hinzufügen des Gemisches in ein Überzugsprodukt, dessen Lösungsmittel mit dem ersten Lösungsmittel kompatibel oder identisch ist,
**dadurch gekennzeichnet, dass** während des Mischschrittes ein Mischer verwendet wird, umfassend mindestens einen ersten und einen zweiten Rührer, die sich in entgegengesetzter Richtung drehen.

7. Verfahren zur Herstellung der Schutzzusammensetzung nach einem der Ansprüche 1 bis 5, umfassend die folgenden Schritte:
- Hinzufügen einer ersten Menge von Flammhemmer in ein Volumen von erstem Lösungsmittel,
- Mischen,
- Hinzufügen des Gemisches in ein Überzugsprodukt, dessen Lösungsmittel mit dem ersten Lösungsmittel kompatibel oder identisch ist,
- Hinzufügen einer zweiten Menge von Flammhemmer in das Überzugsprodukt,
- Mischen
**dadurch gekennzeichnet, dass** während der Mischschritte ein Mischer verwendet wird, umfassend mindestens einen ersten und einen zweiten Rührer, die sich in entgegengesetzter Richtung drehen.

8. Verfahren zur Herstellung nach einem der Ansprüche 6 oder 7,
**dadurch gekennzeichnet, dass**:
- der erste Rührer eine Flügelturbine ist, die am Boden des Mischers angeordnet ist,
- der zweite Rührer eine Spiralturbine ist, die im oberen Teil des Mischers angeordnet ist, mit einem Durchmesser von größer als derjenige der Flügelturbine,
- wobei die Rotationsgeschwindigkeit der Flügelturbine größer ist als diejenige der Spiralturbine.

9. Verfahren zur Herstellung nach Anspruch 8,
**dadurch gekennzeichnet, dass** die Rotationsgeschwindigkeit der Flügelturbine 600 bis 800 Umdrehungen/min, vorzugsweise 650 bis 800 Umdrehungen/min, und diejenige der Spiralturbine 400 bis 1000 Umdrehungen/min, vorzugsweise 450 bis 650 Umdrehungen/min, Grenzen eingeschlossen, beträgt.

## Claims

1. Composition intended to be applied onto a substrate consisting of hydrophilic materials such as plant materials, wood or other materials made of plant fibres for protection against adverse weather conditions and fire, comprising at least:
- a hydrophobic solution intended to form a coating on said substrate,
- a fire retardant,
**characterised in that** it comprises:
- 60 to 80% by weight of the hydrophobic solution,
- 20 to 40% by weight of the fire retardant,
preferably 73 to 78% by weight of the hydrophobic solution and 22 to 27% by weight of the fire retardant,
or preferably 65 to 71% by weight of the hydrophobic solution and 29 to 35% by weight of the fire retardant.

2. Protective composition according to claim 1, **characterised in that** said fire retardant is a mineral retardant.

3. Protective composition according to any of claims 1 or 2, **characterised in that** said fire retardant comprises at least one of the following minerals:
- Huntite,
- Hydromagnesite,
- Gibbsite.

4. Protective composition according to any of claims 1 to 3, **characterised in that** said hydrophobic solution comprises a synthetic resin.

5. Protective composition according to any of claims 1 to 4, **characterised in that** it further comprises 0.20 to 1.0 g/litre of pigment.

6. Method for preparing the protective composition according to any of claims 1 to 5, comprising the steps consisting of:
- adding a fire retardant in a volume of first solvent,
- mixing,
- adding the mixture into a coating product wherein the solvent is compatible with or identical to the first solvent,
**characterised in that**, during the mixing step, a mixer comprising at least one first and one second stirrers rotating in opposite directions is used.

7. Method for preparing the protective composition according to any of claims 1 to 5, comprising the steps consisting of:
- adding a first quantity of fire retardant into a volume of first solvent,
- mixing,
- adding the mixture into a coating product wherein the solvent is compatible with or identical to the first solvent,
- adding a second quantity of fire retardant into said coating product,
- mixing,
**characterised in that**, during the mixing steps, a mixer comprising at least one first and one second stirrers rotating in opposite directions is used.

8. Preparation method according to any of claims 6 or 7, **characterised in that**:
- said first stirrer is a bladed turbine situated at the base of said mixer,
- said second stirrer is a helical turbine situated in the upper part of said mixer, having a greater diameter than that of the bladed turbine,
- the rotational speed of the bladed turbine being greater than those of the helical turbine.

9. Preparation method according to claim 8, **characterised in that** the rotational speed of the bladed turbine is between 600 and 1800 rpm, preferably between 650 and 800 rpm, and that of the helical turbine is between 400 and 1000 rpm, preferably between 450 and 650 rpm.
